# EUROPÄISCHE PATENTSCHRIFT

(11) **EP 0 681 093 B1**
(45) Veröffentlichungstag und Bekanntmachung des Hinweises auf die Patenterteilung: **10.09.1997**
(21) Anmeldenummer: 95106482.3
(22) Anmeldetag: 28.04.1995
(51) Int. Cl.: F01L 1/18, F01L 1/24

(54) **Kipphebel**
Rocker arm
Culbuteur

(30) Priorität: 04.05.1994 DE 4415608
(43) Veröffentlichungstag der Anmeldung: 08.11.1995
(73) Patentinhaber: Dr.Ing.h.c. F. Porsche Aktiengesellschaft, 70435 Stuttgart (DE)
(72) Erfinder: Neubrander, Jürgen, D-70569 Stuttgart (DE)

(56) Entgegenhaltungen:
- US-A- 4 624 224
- PATENT ABSTRACTS OF JAPAN vol. 003 no. 152 (C-067) ,14.Dezember 1979 & JP-A-54 130427 (TOYOTA MOTOR CORP) 9.Oktober 1979,

## Beschreibung

Die Erfindung bezieht sich auf einen Kipphebel nach dem Oberbegriff des Anspruchs 1.

Kipphebel üblicher Bauart werden im Croning-Verfahren hergestellt und zur Erzielung einer harten Nockenablauffläche einer speziellen Wärmebehandlung unterzogen. Eine Aufnahme für ein hydraulisches Ventilspiel-Ausgleichselement wird im nachhinein in den Kipphebel durch eine Bohrung eingebracht.

Aufgabe der Erfindung ist es, einen Kipphebel zu schaffen, der in einfacher Weise durch Gießen im Croning-Verfahren ohne aufwendige Nachbearbeitung herstellbar ist.

Diese Aufgabe wird erfindungsgemäß durch die kennzeichnenden Merkmale des Anspruchs 1 gelöst. Weitere vorteilhafte Merkmale beinhalten die Unteransprüche.

Die mit der Erfindung hauptsächlich erzielten Vorteile bestehen darin, daß der im Croning-Gußverfahren hergestellte und aus einem höherfesten Gußeisen bestehende Kipphebel im Bereich seiner Nockenablauffläche eine wesentlich größere Härte aufweist als im Bereich einer Aufnahme für ein hydraulisches Ventilspiel-Ausgleichselement, im Bereich der Kipphebelachslagerung und der Ölversorgungsbohrung. Das höherfeste Gußeisen besteht nach dem Gießen aus einem Schalenhartguß im Bereich der Nockenablauffläche und aus einem Sphäroguß im Bereich der Kipphebelachse bis zur Aufnahme des Ventilspiel-Ausgleichselements. Das Gefüge des Kipphebels besteht im Bereich der Nockenablauffläche aus Ledeburit und wenig Kugelgraphit und ist relativ hart. Hierdurch entfällt eine zusätzliche Nachbehandlung oder das Einsetzen einer gehärteten Platte. Der Bereich um die Kipphebelachse bis zur Aufnahme besteht aus einem Gefüge von Perlit, Ferrit und Kugelgraphit und der Werkstoff ist somit weicher als die Nockenablauffläche.

Dieser weiche Bereich des Kipphebels ist unbedingt erforderlich, um zum einen ohne großen Arbeitsaufwand die Aufnahme maßgenau aufzubohren und zum anderen eine Schmierölbohrung von der Kipphebelachse bis zur Aufnahme in einfacher Weise zu bohren.

Die Aufnahme weist eine relativ dünne Wandung auf und wird beim Gießen durch einen Kerneinsatz miterzeugt, so daß die nachfolgende Bearbeitung kostengünstig ist und wesentlich vereinfacht wird.

Der Bereich um die Aufnahme des Kipphebels weist ein Perlit-Ferrit-Kugelgraphit-Gefüge auf, wodurch sich trotz relativ dünner Wandung der Aufnahme eine Wanddicke ergibt, die etwa einem Drittel des Radius der Aufnahmebohrung im Kipphebel entsprechen kann, was gewichtsmäßig günstig ist.

Die unterschiedlichen Härtegrade des Kipphebels von der Nockenablauffläche - von einem freien Ende ausgehend - bis zur Aufnahme am anderen freien Ende des Kipphebels werden durch das Gußverfahren erzielt. Der in Schalenhartguß hergestellte harte Bereich des Kipphebels in der Nockenablauffläche wird mittels einem dieser Fläche gegenüberstehenden Kühleisen während des Gießvorganges erzielt, wodurch eine schnellere Erstarrung dieses Kipphebel-Bereiches erfolgt als im weiteren Bereich um die Achse und um die Aufnahme des Kipphebels herum.

Ein Ausführungsbeispiel der Erfindung ist in der Zeichnung dargestellt und wird im folgenden näher beschrieben.
Es zeigen
Fig. 1 eine Draufsicht auf einen Kipphebel,
Fig. 2 einen Kipphebel im Schnitt nach der Linie II-II der Fig. 1,
Fig. 3 einen Schnitt nach der Linie III-III der Fig. 1,
Fig. 4 ein Gefügebild vom Bereich der Nockenablauffläche,
Fig. 5 ein Gefügebild vom Bereich zwischen Aufnahme und Kipphebelachse, und
Fig. 6 ein Gefügebild vom Bereich der Aufnahme.

Der Kipphebel 1 besteht im wesentlichen aus einem höherfesten Gußeisen wie z.B. GGG 60 und GGG 70 und wird vorzugsweise im Croning-Verfahren gegossen. Dieses Gußeisen setzt sich aus nachfolgend aufgeführten Legierungs-Elementen zusammen, wobei geringfügige Abweichungen nach oben und unten vorhanden sind. Das verwendete höherfeste Gußeisen weist eine chemische Zusammensetzung in % mit den Legierungselementen C 3,5 bis 4,0, Si 1,7 bis 2,8, Mn < = 0,6, P < = 0,1 S, < = 0,01 Mg, 0,03 bis 0,06, Ni < = 1,5, Cu < = 1,5, Chrom < = 0,3, Mo < = 0,5 auf.

Der Kipphebel 1 umfasst von seiner Achse 2 ausgehend zu jeder Seite einen Hebel 3 und 4, wobei der Hebel 3 eine konvexe Nockenablauffläche 5 aufweist und der Hebel 4 eine Aufnahme 6 für ein hydraulisches Ventilspiel-Ausgleichselement, welches nicht näher dargestellt ist, umfasst. Von der Nockenablauffläche 5 bis zur Aufnahme 6 verläuft an der Oberseite des Kipphebels 1 eine Rippe 7.

Der Kipphebel 1 besteht im Bereich A der Nockenablauffläche aus einem Schalenhartguß und im Bereich B der Kipphebelachse 2 und im Bereich C der Aufnahme 6 aus einem Sphäroguß.

Durch die Zuordnung eines Kühleisens 11 vor der Nockenablauffläche 5 wird eine optimale Erstarrung dieser Fläche und somit ein Schalenhartguß mit einem besonderen Gefüge erzielt, das in Fig. 4 näher dargestellt ist.

Hierdurch wird der Bereich A der Nockenablauffläche 5 härter ausgestaltet als die weiteren Bereiche B und C um die Kipphebelachse 2 und um die Aufnahme 6. Die Gefüge dieser Bereiche sind in den Fig. 5 und 6 gezeigt.

Das weiß erstarrte Gefüge (Fig. 4) des Kipphebels 1 im Bereich A der Nockenablauffläche 5 besteht aus Ledeburit und wenig Kugelgraphit. Der anschließende Bereich B (Fig.5) um die Kipphebelachse 2 und der Bereich C (Fig. 6) um die Aufnahme 6 weist ein grau erstarrtes Gefüge aus Perlit, Ferrit und Kugelgraphit auf, wobei der Bereich C wenig lamellaren Graphit besitzen kann. Die Gefüge in den Bereichen B und C können Spuren von Ledeburit aufweisen. Zwischen Bereich A des Kipphebels 1 und Bereich B befindet sich eine Übergangszone mit Perlit, Ferrit, Kugelgraphit und einem erhöhten Ledeburitanteil.

Die Aufnahme 6 im Hebel 4 des Kipphebels 1 wird beim Gießvorgang mit eingebracht, indem ein Kerneinsatz 12 eingesetzt wird. Es kann hierdurch und aufgrund des höherfesten Gußwerkstoffes eine relativ dünne Wandung 10 der Aufnahme 6 erzielt werden, die aufgrund der Erstarrung nach dem Gießen unter Bildung von einem Perlit-Ferrit-Kugelgraphit-Gefüge weicher ist als der Bereich A der Nockenablauffläche 5.

Die weniger harten Bereiche B und C ermöglichen eine nach dem Gießen erforderliche Bearbeitung des Kipphebels 1. Es wird die Aufnahme 6 auf Maß gebohrt und der Ölkanal 13 eingebracht sowie die Kipphebelachslagerung auf Maß gebracht.

Die Aufnahme 6 ist mittels des eingesetzten Kerneinsatzes 12 so ausgestaltet, daß sich eine definierte Wandung geringer Dicke ergibt. Dies ist für die nachfolgende Bearbeitung hinsichtlich des Bohraufwandes vorteilig. Auch wurde erreicht, daß in der geringen Wandstärke aufgrund der Legierungszusammensetzung des höherfesten Gußeisens kein harter Gußwerkstoff entsteht.

## Patentansprüche

1. Kipphebel (1) für einen Ventiltrieb einer Brennkraftmaschine mit einer Nockenablauffläche (5) für eine Nockenabstützung und einer Aufnahme (6) für ein hydraulisches Ventilspiel-Ausgleichselement und einer zwischenliegend angeordneten Kipphebelachse (2), dadurch gekennzeichnet, daß der Kipphebel (1) aus einem höherfesten Gußeisen in Schalenhartguß im Bereich (A) der Nockenablauffläche (5) besteht, der eine größere Härte aufweist als die aus einem Sphäroguß bestehenden Bereiche (B und C) der Kipphebelachse (2) und der zylindrischen Aufnahme (6), die in den Kipphebel (1) mit eingegossen sind, wobei ein Kerneinsatz (12) zur Bildung dieser zylindrischen Aufnahme (6) verwendet wird, der einen solchen Durchmesser aufweist, daß sich eine relativ dünne Wandung (10) aus einem Perlit-Ferrit-Kugelgraphit-Gefüge bildet und von der Aufnahme (6) zur Kipphebelachse (2) eine Schmierölbohrung (13) im Kipphebel (1) verläuft, die in das weichere, aus Sphäroguß bestehende Gefüge des Kipphebels (1) einbringbar ist.

2. Kipphebel nach Anspruch 1, **dadurch gekennzeichnet**, daß das Gefüge des Kipphebels (1) im Bereich (A) der Nockenablauffläche (5) aus Ledeburit und wenig Kugelgraphit und im Bereich (B) der Kipphebelachse (2) sowie im Bereich (C) der Aufnahme (6) aus einem Gefüge von Perlit, Ferrit und Kugelgraphit besteht.

3. Kipphebel nach den Ansprüchen 1 oder 2, **dadurch gekennzeichnet**, daß die Gefüge der Kipphebelachse (2) sowie der Aufnahme (6) Spuren von Ledeburit aufweisen können, wobei eine Übergangszone zwischen Bereich (A) und Bereich (B) des Kipphebels (1) einen erhöhten Ledeburitanteil aufweist.

4. Kipphebel nach Anspruch 1 oder einem der vorhergehenden Ansprüche, **dadurch gekennzeichnet**, daß der Kipphebel (1) die drei ineinander übergehende Härtebereiche (A, B und C) des Gußwerkstoffs aufweist, wobei im Bereich (A) der Nockenablauffläche (5) die Werkstoffhärte am größten ist und im Gießverfahren mittels einem der Nockenablauffläche (5) unmittelbar gegenüberstehenden Kühleisen (11) herstellbar ist und die Wandung der Fläche (5) eine Dicke aufweist, die etwa der Dicke einer den Kipphebel (1) überspannenden Rippe (7) besitzt.

5. Kipphebel nach Anspruch 1 oder einem der vorhergehenden Ansprüche, **dadurch gekennzeichnet**, daß die Dicke der Wandung (10) der Aufnahme (6) etwa ein Drittel des Radius der zylindrischen Aufnahme (6) des Kipphebels (1) entspricht.

## Claims

1. A rocker arm (1) for a valve drive of an internal-combustion engine with a run-down face (5) for a cam support and a receiving means (6) for an hydraulic valve-clearance compensating member and a rocker-arm shaft (2) arranged therebetween, **characterized in that** the rocker arm (1) consists of a higher-strength cast iron in clear chill casting in region (**A**) of the cam run-down face (5), which has a greater hardness than the regions (**B** and **C**) - comprising spheroidal graphite iron - of the rocker-arm shaft (2) and the cylindrical receiving means (6) jointly cast in the rocker arm (1), wherein a core insert (12) is used for forming the said cylindrical receiving means (6) and has a diameter such that a relatively thin wall (10) of a perlite/ferrite/spheroidal graphite structure is formed and a lubricating-oil bore (13) in the rocker arm (1) extends from the receiving means (6) to the rocker-arm shaft (2), it being possible for the lubricating-oil bore (13) to be formed in the softer structure of the rocker arm (1) consisting of spheroidal graphite.

2. A rocker arm according to Claim 1, **characterized in that** the structure of the rocker arm (1) consists of ledeburite and a little spheroidal graphite in region (**A**) of the cam run-down face (5) and of a structure of a perlite, ferrite and spheroidal graphite in region (**B**) of the rocker-arm shaft (2) and in region (**C**) of the receiving means (6).

3. A rocker arm according to Claim 1 or 2, **characterized in that** the structures of the rocker-arm shaft (2) and of the receiving means (6) can have traces of ledeburite, wherein a transition zone between region (**A**) and region (**B**) of the rocker-arm (1) has an increased proportion of ledeburite.

4. A rocker arm according to Claim 1 or one of the preceding Claims, **characterized in that** the rocker arm (1) comprises the three hardness regions (**A**, **B** and **C**) of the cast material merging into one another, wherein in region (**A**) of the cam run-down face (5) the material hardness is greatest and can be produced in the casting process by means of an iron chill (11) directly opposite the cam run-down face (5), and the wall of the face (5) has a thickness [corresponding] substantially to the thickness of a rib (7) spanning the rocker arm (1).

5. A rocker arm according to Claim 1 or one of the preceding Claims, **characterized in that** the thickness of of the wall (10) of the receiving means (6) corresponds [to] substantially a third of the radius of the cylindrical receiving means (6) of the rocker arm (1).

## Revendications

1. Culbuteur (1) pour un mécanisme à soupape d'un moteur à combustion interne, avec une surface de défilement de came (5) destinée à l'appui sur des cames et un logement (6), destiné à un élément compensateur hydraulique de jeu de soupapes, et un axe de culbuteur (2), disposé en position intermédiaire, caractérisé en ce que le culbuteur (1) est constitué d'une fonte à grande résistance d'une pièce moulée trempée en surface dans la zone (A) de la surface de défilement de came (5), présentant une dureté supérieure à celle des zones (B) et (C), réalisées en fonte à graphite sphéroïdal, de l'axe de l'axe de culbuteur (2) et du support cylindrique (6), qui sont coulées conjointement dans le culbuteur (1), un insert de noyau (12), destiné à constituer ce logement cylindrique (6), étant utilisé et présente un diamètre tel qu'il constitue une paroi (10) relativement mince, réalisée en une structure à graphite sphéroïdal-ferrite-perlite, et un perçage d'huile de lubrification (13) s'étendant depuis le logement (6) jusqu'à l'axe de culbuteur (2), dans le culbuteur (1), qui peut être intégré dans la structure plus tendre, constituée de fonte à graphite sphéroïdal, du culbuteur (1).

2. Culbuteur selon la revendication 1, caractérisé en ce que la structure du culbuteur (1) dans la zone (A) de la surface de défilement de came (5) est réalisé en ledeburite et d'un peu de graphite sphéroïdal et, dans la zone (B) de l'axe de culbuteur (2), ainsi que dans la zone (C) du logement (6), est constituée en une structure de perlite, ferrite et fonte à graphite sphéroïdal.

3. Culbuteur selon les revendications 1 ou 2, caractérisé en ce que la structure du culbuteur (2) ainsi que le logement (6) peuvent présenter des traces de ledeburite, une zone de transition, se trouvant entre la zone (A) et la zone (B) du culbuteur (1), présentant une proportion plus élevée en ledeburit.

4. Culbuteur selon la revendication 1 ou l'une des revendications précédentes, caractérisé en ce que le culbuteur (1) présente les trois zones de dureté (A, B et C), se transformant les unes les autres, du matériau en fonte, dans la zone (A) de la surface de défilement de came (6), la dureté du matériau étant maximale et la fabrication pouvant se faire dans un procédé de coulée au moyen d'un fer de refroidissement (11), placé directement en regard de la surface de défilement de came, et la paroi de la surface (5) ayant une épaisseur correspondant à peu près à l'épaisseur d'une nervure (7) couvrant la distance du culbuteur (1).

5. Culbuteur selon la revendication 1 ou l'une des revendications précédentes, caractérisé en ce que l'épaisseur de la paroi (10) du logement (6) correspond à peu près à un tiers du rayon du logement cylindrique (6) du culbuteur (1).
